# EUROPÄISCHE PATENTSCHRIFT

(11) **EP 0 732 206 B1**
(45) Veröffentlichungstag und Bekanntmachung des Hinweises auf die Patenterteilung: **22.12.1999**
(21) Anmeldenummer: 96103727.2
(22) Anmeldetag: 09.03.1996
(51) Int. Cl.: B41F 31/26, B41N 7/06

(54) **Druckmaschinenwalze mit einer farbfreundlichen Beschichtung**
Printing press roller with an ink-receptive coating
Rouleau des presses avec un couchage amoureux de l'encre

(30) Priorität: 17.03.1995 DE 19509741
(43) Veröffentlichungstag der Anmeldung: 18.09.1996
(73) Patentinhaber: MAN Roland Druckmaschinen AG, 63012 Offenbach (DE)
(72) Erfinder: Johner, Gerhard, Dr., 63571 Gelnhausen (DE); Endisch, Martin, 86637 Wertingen (DE); Knauer, Peter, 86692 Münster (DE); Müller, Karl-Heinz, 86368 Gersthofen (DE)
(74) Vertreter: Schober, Stefan, Dipl.-Ing.

(56) Entgegenhaltungen:
- WO-A-86/07309
- DE-A- 2 914 255
- DE-A- 3 316 348
- DE-A- 3 608 286
- US-A- 4 986 181

## Beschreibung

Die Erfindung betrifft eine Druckmaschinenwalze mit einer farbfreundlichen Beschichtung gemäß dem Oberbegriff des Anspruchs 1.

In verschiedenen Bereichen der Anlagentechnik besteht ein Bedarf an Oberflächen, die leicht mit Ölen, Mineralöl und mineralölgebundenen Stoffen, wie zum Beispiel Offsetfarben benetzbar sein müssen. Darüber hinaus müssen diese Oberflächen sehr gut wasserabweisend sein, da andernfalls mit einem Aufreißen des Farbfilms - das sogenannte Blanklaufen - zu rechnen ist.

In einer Offsetdruckmaschine hat das Farbwerk die Aufgabe, einen möglichst dünnen, gleichmäßig geschlossenen Farbfilm auf den Druckplattenzylinder zu übertragen. Der Farbtransport erfolgt bei modernen Druckmaschinen über ein komplexes Walzensystem. Ausgehend von einem Farbkasten, in dem zonal die Farbmenge über sogenannte Farbmesser, die gegen eine Farbduktorwalze angestellt sind, geregelt wird, erfolgt der weitere Farbtransport über einen sogenannten Farbheber oder direkt über eine Zwischenwalze in das Farbwerk. Das Farbwerk selbst besteht aus mehreren Walzen, die zum Teil noch für eine Querverreibung sorgen und letztlich die Aufgabe haben, die in direktem Kontakt mit der Druckplatte stehenden Farbwalzen, definiert mit der notwendigen Farbmenge zu versorgen. Da den rheologischen Eigenschaften der Farbe für den Druckprozeß eine entscheidende Bedeutung zukommt, sind in modernen Druckmaschinen mehrere Farbwalzen temperiert. Das heißt, es wird versucht, die Farbe in einem für den Offsetprozeß günstigen Temperaturbereich zu belassen. Nur so sind die Farbspaltungsprozesse zwischen zwei Farbwalzen beherrschbar. Diese Farbspaltungsprozesse sind letztlich notwendig, um die gewünschte Aufteilung der angebotenen Farbmenge in weiterzutransportierende Farbe und rückzutransportierende Farbe zu gewährleisten. Dem momentanen Stand der Technik entsprechend, sind die Farbwerke im wesentlichen aus Walzenkombinationen, bestehend aus einer Gummiwalze und einer Polyamidwalze, aufgebaut. Ein weit verbreiteter Markenname für die Polyamidbeschichtungen dieser Polyamidwalzen ist Rilsan. Diese Rilsanbeschichtungen liegen in der Regel herstellungsbedingt in Dicken von 0,3 mm bis 1,0 mm vor. Dieser Werkstoff weist Wärmeleitfähigkeitswerte im Bereich von 0,22 bis 0,25 W/mK auf. Eine sehr geringe Wärmeleitfähigkeit führt nun dazu, daß Innentemperierungen, zum Beispiel durch temperiertes Wasser, in ihrer Wirksamkeit für den auf der Walze befindlichen Farbfilm sehr stark eingeschränkt sind.

Die für das Temperaturregelsystem unbedingt notwendige Information, nämlich die Farbfilmtemperatur, wird also durch die starke Wärmeisolation der Rilsanschicht meist sehr verspätet und stark gedämpft an das Temperiermedium übertragen. Das heißt, die Regelgeschwindigkeit und -genauigkeit des Systems ist somit stark eingeschränkt.

Als problematisch hat sich in jüngster Vergangenheit diese Tatsache nicht nur bei schnellaufenden Rollenmaschinen erwiesen, sondern insbesondere auch bei wasserlos geführten Offsetmaschinen. Bei schnellaufenden Rollenmaschinen ist aufgrund der hohen Dynamik die Erwärmung des Farbfilms im Farbwerk, ausgelöst durch die Walk- und Reibarbeit der Walzenpaarungen zueinander, extrem hoch, so daß ohne aufwendige Innenkühlung ein stabiler Prozeß bei den hohen Geschwindigkeiten überhaupt nicht denkbar wäre. Trotz dieser konstruktiven Maßnahmen müssen auch die Farben so abgestimmt sein, daß sie, ähnlich einem Motoröl, über einen Viskositätsbereich verfügen, der offsettechnisch brauchbar ist. Werden nun Sonderfarben eingesetzt, die über einen derartigen breiten Viskositätsbereich nicht verfügen, treten in schnellen Rollenmaschinen massive Farbspaltungsprobleme auf, da die rheologischen Eigenschaften nicht mehr offsetgerecht sind. Solche Schwierigkeiten können z.B. sein, Farbrupfen, zu geringe Farbdichte, totale Neigung zum Überemulgieren oder Farbschübe.

In wasserlos geführten Offsetmaschinen kommt der Temperaturkonstanz des Farbfilms eine noch wesentlich größere Bedeutung zu. Der Farbfilm muß im Temperaturbereich von 30° ± 2° C gehalten werden. Diese Aufgabe kann mit rilsanbeschichteten Farbreibern zur Zeit nicht befriedigend gelöst werden. Insbesondere in Rollenmaschinen, in denen der wasserlos geführte Offset durchgeführt werden soll, sind momentan immer nur sehr stark verringerte Bahngeschwindigkeiten möglich. Die Leistungsfähigkeit der Maschinen ist damit stark eingeschränkt.

Aus der US 4,986,181 ist eine Druckwalze, insbesondere Farbwalze mit einem Walzenkern und einer farbfreundlichen Beschichtung, die eine verbesserte Dauerhaftigkeit aufweist, bekannt. Die farbfreundliche Beschichtung enthält vorzugsweise ein ultrahartes Material aus Wolframkarbid und ein farbfreundliches Material aus einer Aluminium-Bronze-Verbindung.

Der Erfindung liegt die Aufgabe zugrunde, eine neue Druckmaschinenwalze mit farbfreundlicher Beschichtung zu schaffen, die über eine bessere Wärmeleitfähigkeit verfügt, als die im Stand der Technik bekannten Druckmaschinenwalzen.

Diese Aufgabe wird dadurch gelöst, daß für eine Druckmaschinenwalze mit einer farbfreundlichen Beschichtung der Ballenfläche des Walzenkernes die farbfreundliche Beschichtung zumindest eines der Elemente Molybdän oder Wolfram als wesentlichen Legierungsanteil von mindestens 50 % und einen entsprechenden Legierungsanteil von höchstens 50 % von mit Molybdän oder Wolfram legierungsfähigen Elementen enthält und eine Dicke von 0,05 mm bis 0,25 mm aufweist. Die mit Molybdän und /oder Wolfram legierungsfähigen Elemente können beispielsweise Eisen, Chrom oder Nickel sein. Durch diese Beschichtung der Ballenfläche des Walzenkerns ergibt sich für den Farbfilm, selbst bei extremen Offsetbedingungen (geringste Farbabnahme, große Freiflächen), eine außerordentlich gute Farbfilmstabilität, so daß das gefürchtete Blanklaufen der Farbwalzen nicht mehr auftritt.

Molybdän ist gekennzeichnet durch einen Wärmeleitfähigkeitswert im Bereich von 140 W/mK. Wolfram liegt mit rund 150 W/mK noch etwas darüber. In Verbindung mit der Möglichkeit, diese beiden Elemente zu vergleichsweise dünnen Schichten von nur 0,05mm bis 0,25mm, vorzugsweise 0,1 mm Dicke zu verarbeiten, ergaben Messungen zur Wärmeleitfähigkeit Werte, die um ca. drei Zehnerpotenzen über denen der bisher verwendeten Rilsanbeschichtungen mit einer Dicke von 0,3mm lagen. Mit der erfindungsgemäßen Beschichtung können eine oder mehrere Walzen des Farbwerks einer Druckmaschine versehen werden, jedoch ist es erfahrungsgemäß besonders vorteilhaft, die Farbreibwalzen zu beschichten.

Molybdän ist zusätzlich noch ein sehr korrosionsbeständiger Werkstoff, der insbesondere im chemischen Anlagenbau aufgrund dieser Eigenschaft eingesetzt wird. Da die Walzenkerne in Druckmaschinen im allgemeinen aus Baustählen ohne besonderen Korrosionsschutz bestehen, hat es sich gezeigt, daß die erfindungsgemäße Beschichtung gleichzeitig einen hervorragenden Korrosionsschutz darstellt.

Die einzige Figur zeigt stark schematisiert den Aufbau einer Farbwalze 1, deren Walzenkern 2 erfindungsgemäß mit einer Beschichtung 3 der gesamten Ballenfläche belegt ist.

Die erfindungsgemäße Beschichtung 3 ist vorzugsweise im geschliffenen Zustand mit einer Rauhigkeit von R_{z} ≈ 8µm einzusetzen. Je nach Anwendungsfall kann es vorteilhaft sein, diese Rauhigkeit zu verändern. Die erfindungsgemäße Beschichtung 3 läßt sich ohne weiteres bis auf Rauhigkeiten von R_{z} = 0,3µm polieren und nach oben hin in jeden praktisch beliebigen Rauhigkeitszustand bringen.

Die erfindungsgemäße Beschichtung wird vorzugsweise durch thermisches Spritzen, insbesondere Plasmaspritzen, aufgetragen. Weitere für die Herstellung der Beschichtung 3 geeignete Verfahren sind die PVD-Verfahren (Physical Vapor Deposition), incl. Elektronenstrahlbedampfen (EBPVD), die CVD-Verfahren (Chemical Vapor Deposition), die plasmaunterstützen CVD-Verfahren, die galvanischen Verfahren, die Diffusionsverfahren aus der Gasphase oder dem Pack, die Sintervertahren, die Heißisostatpreßverfahren (Hippen), Sprengplattieren und alle Reaktivverfahren, bei denen die erfindungsgemäße Beschichtung durch Abscheiden aus zwei Flüssig- oder Gasphasen entsteht. Eine nachträgliche Versiegelung der erfindungsgemäßen Beschichtung mit einem farbfreundlichen Kunstharz hat sich bei gewünschter, vergleichsweise hoher Rauhigkeit der Beschichtung als zweckmäßig erwiesen. Es wird unter anderem auf diese Art und Weise vermieden, daß Farbreste in Kavernen, bzw. anderen Poren der Beschichtung gehalten werden.

## Patentansprüche

1. Druckmaschinenwalze mit einer farbfreundlichen Beschichtung (3) der Ballenfläche des Walzenkerns (2),
**dadurch gekennzeichnet, daß**
die farbfreundliche Beschichtung (3) zumindest eines der Elemente Molybdän oder Wolfram als wesentlichen Legierungsanteil von mindestens 50 % und einen entsprechenden Legierungsanteil von höchstens 50 % von mit Molybdän oder Wolfram legierungsfähigen Elementen enthält und daß die Beschichtung (3) eine Dicke von 0,05 mm bis 0,25 mm aufweist.

2. Druckmaschinenwalze nach Anspruch 1,
**dadurch gekennzeichnet, daß**
die Beschichtung (3) aus 50% Molybdän und 50% Wolfram besteht.

3. Druckmaschinenwalze nach einem der vorangehenden Ansprüche,
**dadurch gekennzeichnet, daß**
sie als Farbreibwalze ausgebildet ist.

4. Druckmaschinenwalze nach einem der vorangehenden Ansprüche,
**gekennzeichnet durch**
eine mittels thermisches Spritzen aufgetragene Beschichtung (3).

5. Druckmaschinenwalze nach einem der vorangehenden Ansprüche,
**dadurch gekennzeichnet, daß**
die Beschichtung (3) eine Oberflächenrauhigkeit von ca. R_{z} = 8 µm aufweist.

6. Druckmaschinenwalze nach einem der vorangehenden Ansprüche,
**dadurch gekennzeichnet, daß**
die Beschichtung (3) eine PVD-Schicht ist.

7. Druckmaschinenwalze nach einem der vorangehenden Ansprüche,
**dadurch gekennzeichnet, daß**
die Beschichtung (3) eine EBPVD-Schicht ist.

8. Druckmaschinenwalze nach einem der vorangehenden Ansprüche,
**dadurch gekennzeichnet, daß**
die Beschichtung (3) eine CVD-Schicht ist.

9. Druckmaschinenwalze nach einem der vorangehenden Ansprüche,
**dadurch gekennzeichnet, daß**
die Beschichtung (3) eine Plasma-CVD-Schicht ist.

10. Druckmaschinenwalze nach einem der vorangehenden Ansprüche,
**gekennzeichnet durch**
eine galvanisch aufgetragene Beschichtung (3).

11. Druckmaschinenwalze nach einem der vorangehenden Ansprüche,
**gekennzeichnet durch**
eine durch Diffusion aufgetragene Beschichtung (3).

12. Druckmaschinenwalze nach einem der vorangehenden Ansprüche,
**gekennzeichnet durch**
eine durch Sintern aufgetragene Beschichtung (3).

13. Druckmaschinenwalze nach einem der vorangehenden Ansprüche,
**gekennzeichnet durch**
eine durch Heißisostatpreßen aufgetragene Beschichtung (3).

14. Druckmaschinenwalze nach einem der vorangehenden Ansprüche,
**gekennzeichnet durch**
eine durch Sprengplattieren aufgetragene Beschichtung (3).

15. Druckmaschinenwalze nach einem der vorangehenden Ansprüche,
**gekennzeichnet durch**
eine per Reaktivverfahren, bei dem durch reaktive Umwandlung aus entweder zwei Flüssigphasen oder zwei Gasphasen die Beschichtung entsteht, aufgetragene Beschichtung (3).

16. Druckmaschinenwalze nach einem der vorangehenden Ansprüche,
**dadurch gekennzeichnet, daß**
die Oberfläche der Beschichtung (3) nach dem Beschichtungsvorgang durch Schleifen und Polieren geglättet ist.

17. Druckmaschinenwalze nach einem der vorangehenden Ansprüche,
**dadurch gekennzeichnet, daß**
die Beschichtung mit einem porenverschließenden, farbfreundlichen Mittel versiegelt ist.

## Claims

1. Printing press roller with an ink-receptive coating (3) of the curved surface of the roller core (2), characterized in that the ink-receptive coating (3) contains at least one of the elements molybdenum or tungsten as essential alloy component of at least 50% and a corresponding alloy component of at most 50% of elements which are capable of alloying with molybdenum or tungsten, and in that the coating (3) has a thickness of 0.05 mm to 0.25 mm.

2. Printing press roller according to claim 1, characterized in that the coating (3) consists of 50% molybdenum and 50% tungsten.

3. Printing press roller according to one of the preceding claims, characterized in that it is formed as an oscillating ink roller.

4. Printing press roller according to one of the preceding claims, characterized by a coating (3) applied by means of thermal spraying.

5. Printing press roller according to one of the preceding claims, characterized in that the coating (3) has a surface roughness of about R_{z} = 8 µm.

6. Printing press roller according to one of the preceding claims, characterized in that the coating (3) is a PVD layer.

7. Printing press roller according to one of the preceding claims, characterized in that the coating (3) is an EBPVD layer.

8. Printing press roller according to one of the preceding claims, characterized in that the coating (3) is a CVD layer.

9. Printing press roller according to one of the preceding claims, characterized in that the coating (3) is a plasma CVD layer.

10. Printing press roller according to one of the preceding claims, characterized by an electrolytically applied coating (3).

11. Printing press roller according to one of the preceding claims, characterized by a coating (3) applied by means of diffusion.

12. Printing press roller according to one of the preceding claims, characterized by a coating (3) applied by means of sintering.

13. Printing press roller according to one of the preceding claims, characterized by a coating (3) applied by means of high-temperature isostatic pressing.

14. Printing press roller according to one of the preceding claims, characterized by a coating (3) applied by means of explosive plating.

15. Printing press roller according to one of the preceding claims, characterized by a coating (3) applied by a reactive process, where the coating is produced by means of reactive conversion from either two liquid phases or two gas phases.

16. Printing press roller according to one of the preceding claims, characterized in that the surface of the coating (3) is smoothed by grinding and polishing after the coating procedure.

17. Printing press roller according to one of the preceding claims, characterized in that the coating is sealed with a pore-sealing, ink-receptive medium.

## Revendications

1. Rouleau pour presse à imprimer, muni d'un revêtement (3) favorable à l'encre déposé sur la surface convexe du noyau (2) du rouleau, caractérisé en ce que le revêtement (3) favorable à l'encre est formé par un alliage qui contient au moins un des éléments molybdène ou tungstène, formant le composant principal de l'alliage dans une proportion d'au moins 50 % et, dans une proportion correspondante de 50 % maximum, des éléments pouvant être alliés au molybdène ou au tungstène, et en ce que le revêtement (3) est déposé sur une épaisseur comprise entre 0,05 mm et 0,25 mm.

2. Rouleau pour presse à imprimer selon la revendication 1, caractérisé en ce que le revêtement (3) contient 50 % de molybdène et 50 % de tungstène.

3. Rouleau pour presse à imprimer selon l'une quelconque des revendications précédentes, caractérisé en ce qu'il est conçu en forme de rouleau encreur.

4. Rouleau pour presse à imprimer selon l'une quelconque des revendications précédentes, caractérisé par un revêtement (3) déposé par projection thermique.

5. Rouleau pour presse à imprimer selon l'une quelconque des revendications précédentes, caractérisé en ce que le revêtement (3) présente une rugosité de surface R_{z} = 8 µm environ.

6. Rouleau pour presse à imprimer selon l'une quelconque des revendications précédentes, caractérisé en ce que le revêtement (3) est une couche déposée par le procédé de dépôt physique en phase vapeur (PVD).

7. Rouleau pour presse a imprimer selon l'une quelconque des revendications précédentes, caractérisé en ce que le revêtement (3) est une couche déposée par le procédé de vaporisation par faisceau électronique (EBPVD).

8. Rouleau pour presse à imprimer selon l'une quelconque des revendications précédentes, caractérisé en ce que le revêtement (3) est une couche déposée par le procédé de dépôt chimique en phase vapeur (CVD).

9. Rouleau pour presse à imprimer selon l'une quelconque des revendications précédentes, caractérisé en ce que le revêtement (3) est une couche déposée par le procédé CVD assisté par plasma.

10. Rouleau pour presse à imprimer selon l'une quelconque des revendications précédentes, caractérisé par un revêtement (3) déposé par des procédés galvanoplastiques.

11. Rouleau pour presse à imprimer selon l'une quelconque des revendications précédentes, caractérisé par un revêtement (3) déposé par diffusion.

12. Rouleau pour presse à imprimer selon l'une quelconque des revendications précédentes, caractérisé par un revêtement (3) déposé par frittage.

13. Rouleau pour presse à imprimer selon l'une quelconque des revendications précédentes, caractérisé par un revêtement (3) déposé par compression isostatique à température élevée.

14. Rouleau pour presse à imprimer selon l'une quelconque des revendications précédentes, caractérisé par un revêtement (3) déposé par placage par explosion.

15. Rouleau pour presse à imprimer selon l'une quelconque des revendications précédentes, caractérisé par un revêtement (3) déposé par des procédés réactifs, dans lesquels le revêtement est obtenu par transformation réactive soit à partir de deux phases liquides, soit à partir de deux phases gazeuses.

16. Rouleau pour presse à imprimer selon l'une quelconque des revendications précédentes, caractérisé en ce que, après le processus de déposition, la surface du revêtement (3) est traitée par rectification ou polissage.

17. Rouleau pour presse à imprimer selon l'une quelconque des revendications précédentes, caractérisé en ce que le revêtement est vitrifié avec un agent colmatant les pores et favorable à l'encre.
